# FASCICULE DE BREVET EUROPEEN

(11) **EP 0 718 415 B1**
(45) Date de publication et mention de la délivrance du brevet: **19.09.2001**
(21) Numéro de dépôt: 95402864.3
(22) Date de dépôt: 18.12.1995
(51) Int. Cl.: C22C 38/40

(54) **Aciers anti-cokage**
Anti-Verkokungsstähle
Anti-coking steels

(30) Priorité: 20.12.1994 FR 9415453
(43) Date de publication de la demande: 26.06.1996
(73) Titulaire: INSTITUT FRANCAIS DU PETROLE, 92502 Rueil-Malmaison (FR)
(72) Inventeur: Mousseaux, Valérie, F-75011 Paris (FR); Ropital, François, F-92500 Rueil Malmaison (FR); Sugier, André, Le Lido Casanova A2, F-06800 Cagnes sur mer (FR)

(56) Documents cités:
- EP-A- 0 190 408
- FR-A- 2 255 388
- JP-A- 2 156 049
- US-A- 3 910 788
- US-A- 4 102 225
- US-A- 4 999 159
- US-A- 5 223 214

## Description

La présente invention concerne des aciers destinés à fabriquer des réacteurs, des fours, des conduites ou certains de leurs éléments utilisés notamment dans des procédés pétrochimiques, ces aciers ayant une résistance au cokage améliorée.

L'invention concerne également la fabrication de réacteurs, de fours, de conduites ou de certains de leurs éléments, au moyen de ces aciers.

Le dépôt carboné qui se développe dans les fours lors de la conversion des hydrocarbures est généralement appelé coke. Ce dépôt de coke est néfaste dans les unités industrielles. En effet, la formation du coke sur les parois des tubes et des réacteurs entraîne notamment une diminution des échanges thermiques, des bouchages importants et donc des augmentations de pertes de charge. Pour conserver une température de réaction constante, il peut être nécessaire d'augmenter la température des parois, ce qui risque d'entraîner un endommagement de l'alliage constitutif de ces parois. On observe aussi une diminution de la sélectivité des installations et par conséquent du rendement.

Il s'avère donc nécessaire d'arrêter périodiquement les installations afin de procéder à un décokage. Il est donc intéressant économiquement de développer des matériaux ou des revêtements susceptibles de diminuer la formation du coke.

Le document EP-A-0 190 408 décrit un acier austenitique pour des dispositifs de gazéification du charbon.

On connaît la demande JP 03-104843 qui décrit un acier réfractaire anti-cokage pour tube de four de vapocraquage à l'éthylène. Mais cet acier comporte plus de 15 % de chrome et de nickel, et moins de 0,4 % de manganèse. Cet acier est développé pour limiter la formation du coke entre 750°C et 900°C pour le vapocraquage d'un naphta, d'éthane ou d'un gasoil.

Ainsi, la présente invention concerne des aciers de composition déterminée pour obtenir une bonne résistance au cokage. Ces aciers ont la composition pondérale suivante :
- environ 0,05 ou environ 0,06 % de carbone,
- de 2,5 % à 5 % de silicium,
- de 10 % à 20 % de chrome,
- de 10 à 15 % de nickel,
- de 0,5% à 1,5 % de manganèse,
- au plus 0,8 % d'aluminium,
- le complément à 100 % étant du fer et des impuretés inévitables.

Les aciers de l'invention peuvent contenir en outre de 0,25 à environ 0,5 % en poids de titane.

Selon une variante de l'invention, les aciers peuvent avoir la composition pondérale suivante :
- 0,06 % de carbone,
- 3,5% à 5 % de silicium,
- 17,5 % de chrome,
- 10 % de nickel,
- 1,2 % de manganèse,
- 0,5 % de titane,
- 0,07 % l'aluminium,
- le complément à 100 % étant du fer et des impuretés inévitables.

Ils peuvent alors présenter une structure austéno-ferritique.

Selon une autre variante de l'invention, les aciers peuvent avoir la composition pondérale suivante :
- 0,05 % de carbone,
- 2,5 % à 3 % de silicium,
- 17 à 17,5 % de chrome,
- 12 % de nickel,
- 1,2 % de manganèse,
- 0,35 % de titane,
- et 0,06 % d'aluminium,
- le complément à 100 % étant du fer et des impuretés inévitables.

Ils peuvent alors présenter une structure austénitique.

L'invention concerne également un procédé de fabrication d'éléments d'installations destinées à des procédés pétrochimiques se déroulant à des températures comprises entre 350 et 1100°C, dans lequel, pour améliorer la résistance au cokage desdits éléments, on les fabrique, dans leur totalité ou en partie, en utilisant un acier tel que défini plus haut.

Ces aciers peuvent être utilisés pour fabriquer des installations mettant en oeuvre des procédés pétrochimiques, par exemple, le craquage catalytique ou thermique et la déshydrogénation.

Par exemple, pendant la réaction de déshydrogénation de l'isobutane qui permet d'obtenir de l'isobutène entre 550°C et 700°C, une réaction secondaire produit la formation de coke. Cette formation de coke est catalytiquement activée par la présence de nickel, fer et de leurs oxydes.

Une autre application peut concerner un procédé de vapocraquage de produits comme un naphta, l'éthane ou un gasoil, qui conduit à la formation d'hydrocarbures insaturés légers, notamment l'éthylène, etc... à des températures de 750°C à 1100°C.

Les aciers selon l'invention peuvent être utilisés pour fabriquer en totalité des tubes ou des plaques destinés à la fabrication de fours ou de réacteurs.

Dans ce cas, les aciers selon la présente invention peuvent être élaborés par les méthodes classiques de fonderie et de moulage, puis mis en forme par les techniques usuelles pour fabriquer des tôles, des grilles, des tubes, des profilés, etc...Ces produits semi-finis peuvent être utilisés pour construire les parties principales des réacteurs ou seulement des parties accessoires ou auxiliaires.

On peut également utiliser les aciers selon l'invention pour le recouvrement des parois internes de fours, réacteurs, ou conduites, par l'une au moins des techniques suivantes : co-centrifugation, plasma, électrolytique, "overlay". Ces aciers peuvent alors être utilisés sous forme de poudre pour effectuer des revêtements des parois internes des réacteurs, des grilles ou tubes, en particulier après montage des installations.

L'invention sera mieux comprise et ses avantages apparaîtront plus clairement à la lecture des exemples et des essais, nullement limitatifs, qui suivent, illustrés par les figures ci-annexées parmi lesquelles :
- la figure 1 montre les courbes de cokage de différents aciers au cours d'une réaction de déshydrogénation de l'isobutane,
- la figure 2 compare l'effet cumulé de cokage puis décokage pour les aciers selon l'invention en comparaison avec un acier standard pour la même réaction,
- la figure 3 montre des courbes de cokage pour différents aciers pour une :réaction de vapocraquage de l'hexane.

Les aciers utilisés dans les exemples ont les compositions indiquées ci-après (% poids) :

| ACIERS | C | Si | Mn | Ni | Cr | S | P | Al | Ti |
|---|---|---|---|---|---|---|---|---|---|
| AS | 0,06 | 0,5 | 1,1 | 10 | 17,5 | 0,015 | <0,04 | 0,07 | 0,5 |
| F1 | 0,37 | 2,31 | | | 10,25 | | | | |
| D1 | 0,04 | 1,9 | 1,8 | 12,5 | 19,3 | 0,001 | 0,02 | 0,06 | 0,005 |
| D2 | 0,2 | 3,6 | 0,8 | 14,5 | 18,5 | 0,015 | <0,04 | 1,0 | <0,01 |
| C1 | 0,06 | 5 | 1,2 | 10 | 17,5 | 0,015 | <0,04 | 0,07 | 0,5 |
| C2 | 0,06 | 3,5 | 1,2 | 10 | 17,5 | 0,015 | <0,04 | 0,07 | 0,5 |
| C3 | 0,05 | 3 | 1,2 | 12 | 17,5 | 0,015 | <0,04 | 0,06 | 0,35 |
| C4 | 0,05 | 2,5 | 1,2 | 12 | 17,0 | 0,05 | <0,04 | 0,06 | 0,35 |

AS est un acier standard utilisé couramment pour la fabrication de réacteurs ou d'élément de réacteurs. Les aciers F1, D1 et D2 sont également présentés à titre comparatif.

### Exemple 1:

Différents alliages ont été testés dans un réacteur de déshydrogénation de l'isobutane. La réaction de déshydrogénation de l'isobutane permet d'obtenir de l'isobutène. Une réaction secondaire est la formation de coke. Aux températures utilisées pour la déshydrogénation de l'isobutane, le dépôt de coke est principalement constitué de coke d'origine catalytique.

L'acier F1 présente une structure ferritique, les aciers C1 et C2 une structure austéno-ferritique et les aciers C3 et C4 une structure austénitique. Les teneurs en chrome et nickel des aciers C3 et C4 ont été ajustées en utilisant les coefficients d'équivalence de Guiraldenq et Pryce, afin de situer ces aciers dans le domaine monophasé austénitique du diagramme de Schaeffer.

Les alliages C1, C2, C3 et C4 ont la faculté de développer une couche d'oxyde stable et inerte vis-à-vis des phénomènes de cokage catalytique. La présence de silicium dans ces alliages favorise la formation d'une couche externe et sensiblement continue pratiquement constituée uniquement d'oxyde de chrome sans oxydes spinelles Cr_Ni_Fe. Cette couche d'oxyde de chrome est séparée du substrat métallique par une zone d'oxyde riche en silicium. L'atmosphère de la réaction chimique, par exemple de déshydrogénation de l'isobutane, est alors pratiquement uniquement en contact avec une couche d'oxyde de chrome inerte catalytiquement vis-à-vis du phénomène de cokage.

Le protocole opératoire utilisé pour la réalisation des essais est le suivant :
- Les échantillons d'acier sont découpés par électro-érosion puis polis au papier SiC # 180 pour assurer un état de surface standard et enlever la croûte d'oxyde qui a pu se former lors du découpage.
- Un dégraissage dans un bain de CCl₄, acétone puis éthanol est effectué.
- Les échantillons sont ensuite suspendus au bras d'une thermobalance.
- Le réacteur tubulaire est ensuite fermé La montée en température est réalisée sous argon.
- Le mélange réactionnel constitué d'isobutane, d'hydrogène et d'argon et environ 300 ppm d'oxygène est injecté dans le réacteur.

La microbalance permet de mesurer en continu la gain de masse sur l'échantillon.

La figure 1 montre un graphique ayant en abscisses le temps en heures et en ordonnées la masse de coke qui se forme sur l'échantillon en cours de réaction, masse donnée en gramme par mètre carré (g/m²). La courbe 1 est relative à l'acier AS, la courbe 2 à l'acier F1, les courbes 3 et 3b respectivement aux aciers D1 et D2, l'ensemble des courbes 4 aux aciers C1, C2, C3 et C4.

Il est clair que pour les aciers C1, C2, C3 et C4 selon l'invention le taux de cokage est réduit. Dans les mêmes conditions, les aciers F1, D1 et D2 montrent une moins bonne résistance au cokage.

La figure 2 montre les courbes de cokage lors de plusieurs cycles de cokage/décokage successifs. Les décokages ont été réalisés sous air à 600°C, pendant le temps nécessaire pour brûler le coke déposé (de 5 à 10 minutes). La courbe 6 représente le cokage pour l'acier AS au premier cycle, la courbe 5 représente le cokage pour l'échantillon d'acier AS après 20 cycles de cokage/décokage.

Les courbes 7 représentent les courbes de cokage/décokage après 20 cycles pour les aciers C3 et C4.

Après 20 cycles de cokage/décokage, les aciers C3 et C4 ont la même résistance vis-à-vis du cokage. Leur couche d'oxyde de chrome superficielle n'a pas évolué et elle a conservé sa très faible activité catalytique originelle vis-à-vis du cokage. Par contre, pour l'acier standard qui ne contient pratiquement pas de silicium, après 20 cycles de cokage/décokage, le taux de dépôt de carbone au bout de 6 heures d'essai a été multiplié par quatre. La couche protectrice de l'acier standard n'est pas stable: lors des décokages successifs, il se produit un enrichissement de cette couche en élément métallique catalytique comme le fer ou le nickel.

### Exemple 2:

Un second test a été effectué avec une réaction de vapocraquage de l'hexane à une température d'environ 850°C. Le protocole de préparation des échantillons d'acier et de test est le même que pour l'exemple 1.

La figure 3 montre le cokage d'un échantillon d'acier AS, représenté par la courbe 8, nettement supérieure aux courbes 9 et 10 représentant respectivement le cokage des échantillons d'aciers C4 et C3.

Pour ce second test, les alliages C3 et C4 qui contiennent notamment du silicium ont un taux de cokage inférieur à celui des aciers standards.

Il faut noter les bonnes caractéristiques mécaniques en température des aciers C3 et C4 selon l'invention:

| -1- | -2- | -3- | -4- | -5- | -6- | -7- |
|---|---|---|---|---|---|---|
| T | Re | Rm | A | tᵣᵤₚ | tᵣᵤₚ | t_{1%} |
| | | | | 10000 | 100000 | 10000 |

| (°C) | (MPa) | (MPa) | (%) | (MPa) | (MPa) | (MPa) |
|---|---|---|---|---|---|---|
| 600 | 140 | 370 | 40 | 210 | 150 | 140 |
| 700 | 130 | 320 | 44 | 75 | 30 | 50 |
| 800 | 120 | 300 | 50 | 15 | 7,5 | 8 |

La colonne 1 correspond à la température de l'échantillon, la colonne 2 à la contrainte à la limite élastique, la colonne 3 à la contrainte à la rupture, la colonne 4 à l'allongement à la rupture. La colonne 5 correspond à la contrainte à la rupture en test de fluage après 10000 heures, la colonne 6 après 100000 heures, et la colonne 7 à la contrainte pour un allongement de 1% en test de fluage après 10000 heures.

## Revendications

1. Acier présentant une résistance au cokage améliorée **caractérisé en ce qu'**il présente la composition pondérale suivante :
• environ 0,05 ou environ 0,06 % de carbone,
• de 2,5 à 5 % de silicium,
• de 10 à 20 % de chrome,
• de 10 à 15 % de nickel,
• de 0,5 à 1,5 % de manganèse,
• au plus 0,8 % d'aluminium,
optionnellement 0,25 à 0,5 % de titane,
• le complément à 100 % étant du fer et des impuretés inévitables.

2. Acier selon la revendication 1 **caractérisé en ce qu'**il présente la composition pondérale suivante :
• 0,06 % de carbone,
• 3,5 à 5 % de silicium,
• 17,5 % de chrome,
• 10 % de nickel,
• 1,2 % de manganèse,
• 0,5 % de titane,
• et 0,07 % l'aluminium,
• le complément à 100 % étant du fer et des impuretés inévitables.

3. Acier selon la revendication 2 ayant une structure austéno-ferritique.

4. Acier selon la revendication 1, **caractérisé en ce qu'**il présente la composition pondérale suivante :
• 0,05 % de carbone,
• 2,5 à 3 % de silicium,
• 17 à 17,5 % de chrome,
• 12 % de nickel,
• 1,2 % de manganèse,
• 0,35 % de titane,
• et 0,06 % d'aluminium,
• le complément à 100 % étant du fer et des impuretés inévitables.

5. Acier selon la revendication 4 ayant une structure austénitique.

6. Procédé de fabrication d'éléments d'unités destinées à des procédés pétrochimiques se déroulant à des températures comprises entre 350 et 1100°C, **caractérisé en ce que**, pour améliorer la résistance au cokage desdits éléments, on les fabrique, dans leur totalité ou en partie, en un acier selon l'une des revendications 1 à 5.

7. Procédé selon la revendication 6, caractérisé en ce qui lesdits éléments sont fabriqués en totalité en ledit acier.

8. Procédé selon l'une des revendications 6 et 7, **caractérisé en ce que** l'on effectue le recouvrement par ledit acier des parois internes des éléments desdites unités après leur montage.

9. Procédé selon la revendication 8, **caractérisé en ce que** ledit recouvrement est effectué par au moins une technique choisie parmi la co-centrifugation, la technique de plasma, le recouvrement électrolytique et la technique dite "overlay".

10. Procédé selon l'une des revendications 6 à 9, **caractérisé en ce que** l'unité est une unité de déshydrogénation de l'isobutane fonctionnant entre 550 -700°C.

11. Procédé selon l'une des revendications 6 à 9, **caractérisé en ce que** l'unité est un vapocraquage de naphta, d'éthane ou de gasoil fonctionnant entre 750 et 1100°C.

## Patentansprüche

1. Stahl mit einer verbesserten Kokungsbeständigkeit, **dadurch gekennzeichnet, dass** er die folgende Gewichtszusammensetzung aufweist:
• ca. 0,05 oder ca. 0,06 % Kohlenstoff
• 2,5 bis 5 % Silizium
• 10 bis 20 % Chrom
• 10 bis 15 % Nickel
• 0,05 bis 1,5 % Mangan
• höchstens 0,8 % Aluminium
• gewünschtenfalls 0,25 bis 0,5 % Titan, wobei das Komplement aus 100% Eisen mit unvermeidlichen Verunreinigungen besteht.

2. Stahl nach Anspruch 1, **dadurch gekennzeichnet, dass** er die folgende Zusammensetzung (in Gewicht) aufweist:
• 0,06 % Kohlenstoff
• 3,5 bis 5 % Silizium
• 17,5 % Chrom
• 10 % Nickel
• 1,2 % Mangan
• 0,5 % Titan
• 0,07 % Aluminium und
• das Komplement auf 100 % aus Eisen mit unvermeidlichen Verunreinigungen besteht.

3. Stahl nach Anspruch 2 mit einer austenitischen Struktur.

4. Stahl nach Anspruch 1, **dadurch gekennzeichnet, dass** er die folgende Zusammensetzung in Gewicht aufweist:
• 0,05 % Kohlenstoff
• 2,5 bis 3 % Silizium
• 17 bis 17,5 % Chrom
• 12 % Nickel
• 1,2 % Mangan
• 0,35 % Titan
• 0,06 % Aluminium, wobei das Komplement auf 100 % aus Eisen und unvermeidlichen Verunreinigungen besteht.

5. Stahl nach Anspruch 4 mit einer austenitischen Struktur.

6. Verfahren zum Herstellen von Einheitselementen, die für petrochemische Verfahren bestimmt sind, die bei Temperaturen zwischen 350 und 1100 °C ablaufen, **dadurch gekennzeichnet, dass** zur Verbesserung der Kokungsbeständigkeit dieser Elemente man sie insgesamt oder zum Teil aus einem Stahl nach einem der Ansprüche 1 bis 5 herstellt.

7. Verfahren nach Anspruch 6, **dadurch gekennzeichnet, dass** diese Elemente vollständig aus diesem Stahl hergestellt werden.

8. Verfahren nach einem der Ansprüche 6 und 7, **dadurch gekennzeichnet, dass** man mit diesem Stahl Innenwände der Elemente dieser Einheiten nach ihrer Montage überzieht bzw. abdeckt.

9. Verfahren nach Anspruch 8, **dadurch gekennzeichnet, dass** dieses Überziehen oder dieses Abdecken nach wenigstens einer Technik vorgenommen wird, die gewählt ist aus dem Co-Zentrifugieren, der Plasmatechnik, dem elektrolytischen Überziehen oder Abdecken sowie der sogenannten "Overlay"-Technik.

10. Verfahren nach einem der Ansprüche 6 bis 9, **dadurch gekennzeichnet, dass** die Einheit eine Dehydrierungseinheit des Isobutans, die zwischen 550-700 °C arbeitet, ist.

11. Verfahren nach einem der Ansprüche 6 bis 9, **dadurch gekennzeichnet, dass** die Einheit eine Dampfcrackeinheit für Naphta, Ethan oder Gasöl ist, die zwischen 750 und 1100 °C arbeitet.

## Claims

1. A steel with improved resistance to coking,
**characterized in that** it essentially has the following composition by weight:
- about 0.05% or about 0.06% of carbon;
- 2.5% to 5% of silicon;
- 10% to 20% of chromium;
- 10% to 15% of nickel;
- 0.5% to 1.5% of manganese;
- at most 0.8% of aluminium;
- optionally 0.25% to 0.5% of titanium;
- the complement to 100% being iron and unavoidable impurities.

2. A steel according to claim 1
**characterized in that** it essentially has the following composition by weight:
- about 0.06% of carbon;
- about 3.5% to 5% of silicon;
- about 17.5% of chromium;
- about 10% of nickel;
- about 1.2% of manganese;
- about 0.5% of titanium; and
- about 0.07% of aluminium;
- the complement to 100% being iron and unavoidable impurities.

3. A steel according to claim 2, with an austeno-ferritic structure.

4. A steel according to claim 1
**characterized in that** it contains the following composition by weight:
- 0.05% of carbon;
- 2.5% to 3% of silicon;
- 17% to 17.5% of chromium;
- 12% of nickel;
- 1.2% of manganese;
- 0.35% of titanium; and
- 0.06% of aluminium;
- the complement to 100% being iron and unavoidable impurities.

5. A steel according to claim 4, with an austenitic structure.

6. A process for the manufacture of elements for units
for petrochemical processes carried out at temperatures of between 350°C and 1100°C **characterized in that**, to improve the resistance of these elements to coking, they are manufactured entirely or partially from a steel according to any one of claims 1 to 5.

7. A process according to claim 6, **characterized in that** said elements are manufactured entirely from said steel.

8. A process according to any one of claims 6 and 7,
**characterized in that** internal walls of elements of said units are covered with said steel after assembly thereof.

9. A process according to claim 8, **characterized in that** coating is effected using at least one technique selected from co-centrifuging, plasma, electrolytic coating and overlay techniques.

10. A process according to any one of claims 6 to 9,
**characterized in that** the unit is an isobutane dehydrogenation unit operating at 550-700°C.

11. A process according to any one of claims 6 to 9,
**characterized in that** the unit is a naphtha, ethane or gas oil steam cracking unit operating at between 750°C and 1100°C.
